# EUROPÄISCHE PATENTSCHRIFT

(11) **EP 3 370 900 B1**
(45) Veröffentlichungstag und Bekanntmachung des Hinweises auf die Patenterteilung: **26.04.2023**
(21) Anmeldenummer: 16788143.2
(22) Anmeldetag: 31.10.2016
(51) Int. Cl.: B22D 1/00, B22D 18/04, B22D 18/02, B22D 21/00, C22C 21/02, C22C 21/04, C22F 1/04, C22F 1/043

(54) **VERFAHREN ZUM HERSTELLEN EINES LEICHTMETALLGUSSBAUTEILS UND LEICHTMETALLGUSSBAUTEIL**
LIGHT METAL CASTING PART AND METHOD OF ITS PRODUCTION
PIÈCE COULÉE EN ALLIAGE LÉGER ET PROCÉDÉ DE SA FABRICATION

(30) Priorität: 02.11.2015 EP 15192538
(43) Veröffentlichungstag der Anmeldung: 12.09.2018
(73) Patentinhaber: Mubea Performance Wheels GmbH, 5020 Salzburg (AT)
(72) Erfinder: GARTNER, Josef, 4962 Mining (AT); HUBAUER, Werner, 4911 Tumeltsham (AT)
(74) Vertreter: Neumann Müller Oberwalleney Patentanwälte PartG mbB
(86) Internationale Anmeldenummer: PCT/EP2016/076218
(87) Internationale Veröffentlichungsnummer: WO 2017/076801

(56) Entgegenhaltungen:
- EP-A1- 2 479 296
- EP-A1- 2 653 579
- EP-A1- 2 848 333
- DE-A1- 4 327 227
- DE-A1-102006 039 684
- JP-A- H11 293 430
- JP-A- 2001 288 547
- YASIN ALEMDAG, MURAT BEDER: "Microstructural, mechanical and tribological properties of Al-7Si-(0-5)Zn alloys", MATERIALS AND DESIGN, Bd. 63, 2014, XP002764402,
- "Kornfeinung" In: Rheinfelden Alumninium: "Hüttenaluminium-Gusslegierungen Rheinfelden Alloys", Januar 2010 (2010-01), Aluminium Rheinfelden, XP002756661, Seiten 90-92, das ganze Dokument
- SPIEKERMANN P: "Legierungen - ein besonderes patentrechtliches Problem?", MITTEILUNGEN DER DEUTSCHEN PATENTANWAELTE, HEYMANN, KOLN, DE, vol. 34, 1 January 1993 (1993-01-01), pages 178-190, XP002152326, ISSN: 0026-6884

## Beschreibung

Die Erfindung betrifft ein Verfahren zum Herstellen eines Leichtmetallgussbauteils, insbesondere für ein Kraftfahrzeug, sowie ein Leichtmetallgussbauteil, das aus einer untereutektischen Aluminium-Gusslegierung gemäß einem solchen Verfahren hergestellt ist.

Der vor allem in der Kraftfahrzeugindustrie vorliegende Trend in Richtung Leichtbau und Insassenschutz führt zur vermehrten Entwicklung von hochfesten und höchstfesten Bauteilen, die ein geringeres Gewicht als herkömmliche Bauteile bei zumindest gleichen Festigkeitseigenschaften aufweisen. Es ist bekannt, dass Leichtmetallräder für Kraftfahrzeuge mittels Gießen oder Schmieden hergestellt werden können. Die Anforderungen an die Gussformen und die verwendende Legierung unterscheiden sich beim Schmieden und beim Gießen.

Geschmiedete Leichtmetallräder haben eine außerordentliche Festigkeit, die eine schlankere und leichtere Bauweise als bei vergleichbaren Stahlfelgen erlaubt. Durch die hohen Festigkeiten lassen sich ferner verhältnismäßig dünne Wandungen und Speichen konstruieren, was zu einem geringen Gewicht führt. Die Herstellung erfolgt üblicherweise durch Kokillenguss aus einer Knetlegierung. Die Kokille ist in der Regel flach und entspricht lediglich im Durchmesser in etwa dem Endprodukt. Nach dem Gießen wird der Rohling bei ca. 500°C stufenweise mit bis zu Zweitausend Tonnen Druckkraft in eine Form gepresst Damit ist die eigentliche Felgenschüssel fertig. Anschließend wird das Felgenbett durch Walzen hergestellt und es erfolgt eine spanabhebende Bearbeitung. Schmiederäder sind verglichen mit Gussrädern viel stärker mit festigkeitssteigernden Legierungselementen wie Magnesium, Silizium und Titan legiert.

Beim Gießen ist die Form der Kokille nah an der Endform des herzustellenden Bauteils gestaltet. Nach einer Möglichkeit kann das Gießen im Niederdruckguss mit etwa 1 bar von unten nach oben erfolgen. Alternativ hierzu kann auch ein Druckgussverfahren verwendet werden, bei dem die flüssige Schmelze unter hohem Druck von etwa 10 bis 200 MPa in eine vorgewärmte Kokille gepresst wird, wo sie dann erstarrt. Die Schmelze verdrängt die in der Kokille vorhandene Luft und wird während des Erstarrungsvorganges unter Druck gehalten. Nach dem Verlassen der Kokille wird das Bauteil spanend bearbeitet. Gussräder haben verglichen mit geschmiedeten Rädern meist nur einen sehr geringen Anteil von Fremdmetallen wie Titan.

Bei im Wege des Gießverfahrens hergestellten Bauteilen hängen die Gießeigenschaften von Metalllegierungen und die mechanischen Eigenschaften des fertigen Bauteils wesentlich von der Korngröße ab. Durch eine kornfeinende Schmelzebehandlung können die statischen und dynamischen Festigkeitswerte in Gussstücken und das Speisungsvermögen der Schmelze in der Form sowie ihr Fließvermögen verbessert werden. Die Erstarrung vieler metallischer Legierungen beginnt mit der Bildung von Kristallen, die ausgehend von Keimstellen, nach allen Seiten wachsen, bis sie an das Nachbarkorn oder an die Formwand anstoßen.

Für eine hohe Festigkeit des herzustellenden Bauteils ist wünschenswert, die Größe der Körner möglichst gleichmäßig beziehungsweise möglichst fein einzustellen. Hierfür wird häufig eine sogenannte Kornfeinung durchgeführt, wobei der erstarrenden Schmelze möglichst viele Keimbildner (Fremdkeime) angeboten werden.

Aus der EP 2 848 333 A1 ist ein Verfahren zur Herstellung eines metallischen Bauteils mittels eines Gieß- und Formwerkzeugs bekannt, mit den Schritten: Gießen einer Schmelze in das Gieß- und Formwerkzeug bei einem ersten Druck, Druckbeaufschlagen der erstarrenden Schmelze in dem Werkzeug mit einem größeren zweiten Druck, und Verdichten des aus der Schmelze erstarrten Bauteils in dem Werkzeug mit einem größeren dritten Druck.

Aus der JP 2001 288547 A ist ein Aluminiumguss mit einer Zusammensetzung, jeweils bezogen auf das Gewicht, von 2,0 bis 6,0 % Silizium, 0,15 bis 0,34 % Magnesium, bis zu 0,2 % Eisen, 0,0003-0,01 % Strontium, den Rest Aluminium und unvermeidbare Verunreinigungen bekannt, und mit gegebenenfalls 0,01 bis 0,25 % Titan und 0,0001 bis 0,001 % Bor. Nach dem Abguss wird das Bauteil einem Lösungsglühen bei 540°C bis 570°C für 15 bis 60 Minuten unterzogen und abgeschreckt.

Aus der Veröffentlichung "Microstructural, mechanical and tribological properties of Al-7Si-(0-5)Zn alloys" von Yasin Alemdag und Murat Beder in "Materials and Design", Bd. 63, 2014, XP002764402, ist die Herstellung einer Reihe von Al-7Si-(0-5)Zn-Legierungen im Kokillengussverfahren bekannt, deren Mikrogefüge sowie mechanischen und tribologischen Eigenschaften im gegossenen Zustand untersucht wurden. Danach führt die Zugabe von Zink in die Al-7Si-Legierung zu eine Zunahme der Dichte, Festigkeit und Härte, während die Bruchdehnung und die Kerbschlagarbeit einen umgekehrten Trend zeigen.

Aus der Veröffentlichung "Kornfeinung" in Rheinfelden Aluminium: "Hüttenaluminium-Gusslegierungen" Januar 2010, XP002756661, Seiten 90 bis 92, ist der Kornfeinungseinfluss beim Gießen bekannt. Durch ein größeres Keimangebot in einer Schmelze entstehen viele kleine Aluminium-Körner aus Dendriten.

Aus der JP H11 293430 A ist ein Verfahren zur Herstellung eines hochfesten Aluminiumgussteils bekannt. Das Aluminiumgussteil hat nach dem Gießen eine Zusammensetzung, jeweils bezogen auf das Gewicht, von 3,5 bis 5,0 % Silizium, 0,15 bis 0,4 % Magnesium, bis zu 1,0 % Kupfer, bis zu 0,2 % Eisen, Behandlungsmittel und den Rest Aluminium. Nach dem Gießen wird das Gussbauteil bei 550°C bis 575°C für eine Zeitdauer von zwei bis vier Stunden erhitzt, anschließend schnell abgekühlt und danach einer weiteren Wärmebehandlung bei 160°C bis 180°C für eine Zeitdauer von ein bis drei Stunden unterzogen.

Aus der JP H05 171327 A ist eine Aluminiumgießlegierung für Hochdruckgießen bekannt, die eine Zusammensetzung, jeweils bezogen auf das Gewicht, von 4,0 bis 6,0 % Silizium, 0,3 bis 0,6 % Magnesium, bis zu bis zu 0,5 % Eisen, 0,05 bis 0,2 % Titan beinhaltet. Die Legierung kann zum Gießen von Fahrzeugrädern verwendet werden.

Aus der EP 0 488 670 A1 ist ein Aluminiumguss mit hoher Festigkeit bekannt mit, jeweils bezogen auf das Gewicht, 2,4 bis 4,4 % Silizium, 1,5 bis 2,5 % Kupfer, 0,2 bis 0,5 % Magnesium, und den Rest Aluminium, wobei die Matrix des Aluminiumguss Dendrite mit einer Korngröße von 30 Mikrometern oder weniger beinhaltet.

Aus der DE 10 2006 039 684 B4 ist ein Aluminium-Sicherheitsbauteil für den Automobilbau bekannt, das aus einer Aluminium-Silizium-Druckgusslegierung hergestellt ist. Die Druckgusslegierung weist 1,0 bis 5,0 Gewichtsprozent Silizium, 0,05 bis 1,2 Gewichtsprozent Chrom und als Rest Aluminium und unvermeidbare Verunreinigungen auf. Durch das Chrom soll eine verbesserte Gießbarkeit und Ausformbarkeit erreicht werden. Die Druckgusslegierung kann ferner Titan mit einem Gehalt von 0,01 bis 0,15 Gewichtsprozent aufweisen, wobei Titan als Kornfeiner wirkt, insbesondere wenn es zusammen mit Bor eingesetzt wird.

Aus der EP 0 601 972 A1 ist eine untereutektische Aluminium-Silizium-Gusslegierung bekannt, die eine Vorlegierung als Kornfeinungsmittel enthält. Die Gusslegierung beinhaltet einen Siliziumgehalt von 5 bis 13 Gewichtsprozent und kann ferner Magnesium mit einem Anteil von 0,05 bis 0,6 Gewichtsprozent beinhalten. Die Vorlegierung enthält 1,0 bis 2,0 Gewichtsprozent Titan und 1,0 bis 2,0 Gewichtsprozent Bor. Die Aluminium-Silizium-Gusslegierung wird zur Herstellung von Felgen für Kraftfahrzeuge durch Niederdruckkokillenguss verwendet. Der Zusatz der Vorlegierung erfolgt, in Bezug auf die Gesamtmenge der Schmelze, in einer Menge von 0,05 bis 0,5 Gewichtprozent.

Aus der DE 692 33 286 T2 ist beispielsweise ein Verfahren zur Kornfeinung von Aluminium und Aluminium-Legierungen bekannt, bei dem eine feste Silizium-Bor-Legierung zu geschmolzenem Aluminium oder geschmolzener Aluminium-Legierung zugesetzt wird. Die resultierende Schmelze enthält etwa 9,6 Gewichtsprozent Silizium und wenigstens 50 ppm Bor. Das aus der Schmelze hergestellte Bauteil hat Korngrößen im Bereich von 300 Mikrometern.

Aus der EP 1 244 820 B1 ist ein Verfahren zur Kornfeinung von hochfesten Aluminiumgusslegierungen bekannt, um ein Gusserzeugnis mit einer Korngröße von weniger als 125 Mikrometern zu erreichen. Hierfür wird beispielsweise eine Legierung mit mehr als 3,8 Gewichtsprozent Kupfer, maximal 0,1 Gewichtsprozent Silizium und 0,25 bis 0,55 Gewichtsprozent Magnesium, oder eine Legierung mit mehr als 4,5 und weniger als 6,5 Gewichtsprozent Zink, maximal 0,3 Gewichtsprozent Silizium und 0,2 bis 0,8 Gewichtsprozent Magnesium. Zur Kornfeinung wird der Schmelze gelöstes Titan mit einer Korngröße von weniger als 125 Mikrometer in einer Menge von 0,005 bis 0,1 Gewichtsprozent sowie Boride zugefügt.

Aus der WO 2001 042521 A1 ist ein Verfahren zur Herstellung eines Kornfeinungsmittels auf der Basis einer Aluminium-Titan-Bor-Vorlegierung durch Einbringen von titan- und borhaltigen Ausgangsmaterialien in eine Aluminiumschmelze unter Bildung von TiB2-Partikeln und Erstarrenlassen dieser Vorlegierungsschmelze bekannt. In einer dort zitierten Quelle wird eine Theorie zum Ablauf der Vorgänge bei der Kornfeinung von Aluminiumlegierungen durch Zugabe einer Al-Ti-B-Vorlegierung beschrieben, beispielsweise A)Ti5B1. Danach ergeben sich die besten Kornfeinungsergebnisse dann, wenn die in der Aluminiumschmelze unlöslichen TiB2-Partikel an deren Oberfläche zumindest teilweise mit einer Schicht aus Al3Ti-Phase belegt sind. Die Keimbildung der Alpha-Aluminium-Phase erfolgt an den Al3Ti-Schichten, deren Wirkung mit abnehmender Schichtdicke zunimmt.

Der vorliegenden Erfindung liegt die Aufgabe zugrunde, ein verbessertes Verfahren zur Herstellung eines Leichtmetallgussbauteils vorzugschlagen, mit dem ein Leichtmetallgussbauteil mit einem feinkörnigen Gefüge und guten Festigkeitseigenschaften einfach herstellbar ist. Die Aufgabe besteht ferner darin, ein entsprechendes, mit einem solchen Verfahren hergestelltes Leichtmetallgussbauteil vorzuschlagen.

Zur Lösung wird ein Verfahren zum Herstellen eines Leichtmetallgussbauteils gemäß Anspruch 1 vorgeschlagen mit den Schritten: Bereitstellen einer Schmelze aus einer Aluminium-Gusslegierung, die Silizium mit 3,5 bis 5,0 Gewichtsprozent, Magnesium mit 0,2 bis 0,7 Gewichtsprozent, Titan mit 0,07 bis 0,12 Gewichtsprozent, Bor mit maximal 0,012 Gewichtsprozent, optional weitere Legierungselemente mit zusammen weniger als 1,5 Gewichtsprozent, den Rest Aluminium sowie unvermeidbare Verunreinigungen enthält, wobei die Schmelze hergestellt wird aus einer Basisschmelze, die Aluminium enthält, einem ersten Kornfeiner aus einer Aluminium-Siliziumlegierung, die einen Anteil an Silizium von maximal 12,5 Gewichtsprozent sowie Aluminium enthält, und einem zweiten Kornfeiner aus einer Aluminium-Titanlegierung, die als Legierungselemente zumindest Titan, Bor und Aluminium enthält, wobei die Schmelze, bezogen auf das Gesamtgewicht, in Summe eine Menge von 0,1 bis 5,0 Gewichtsprozent des Kornfeiners aus der Aluminium-Siliziumlegierung und des Kornfeiners aus der Aluminium-Titanlegierung enthält; Gießen der Schmelze in ein Gieß- und Formwerkzeug im Niederdruck-Verfahren bei einem niedrigen ersten Druck (P1), insbesondere mittels Schwerkraftgießen oder Niederdruckgießen, nach dem vollständigen Befüllen des Gieß- und Formwerkzeugs, Druckbeaufschlagen der erstarrenden Schmelze in dem Gieß- und Formwerk-zeug mit einem zweiten Druck (P2), der größer ist als der erste Druck (P1), und wenn die Schmelze zumindest größtenteils zum Bauteil erstarrt ist, Verdichten des aus der Schmelze zumindest größtenteils erstarrten Bauteils in dem Gieß- und Formwerkzeug bei einem dritten Druck (P3), der größer ist als der zweite Druck (P2), wobei die weiteren Legierungselemente zumindest eines der folgenden sind:
Strontium (Sr) mit 100 bis 150 ppm,
Zinn (Sn) mit weniger als 250 ppm,
Kupfer (Cu) mit weniger als 1,0 Gewichtsprozent, insbesondere weniger als 550 ppm, Nickel (Ni) mit weniger als 550 ppm,
Titanborid (TiBor) mit weniger als 30 ppm,
Zink (Zn) mit weniger als 550 ppm,
Chrom (Cr) mit weniger als 500 ppm,
Eisen (Fe) mit weniger als 0,7 Gewichtsprozent und
Mangan (Mn) mit weniger als 0,15 Gewichtsprozent.

Gemäß dem nebengeordneten Anspruch 8 wird ferner ein entsprechendes Leichtmetallgussbauteil vorgeschlagen, das mit dem erfindungsgemäßen Verfahren hergestellt ist, wobei das Leichtmetallgussbauteil 3,5 bis 5,0 Gewichtsprozent Silizium und 0,2 bis 0,7 Gewichtsprozent Magnesium 0,07 bis 0,12 Gewichtsprozent Titan, maximal 0,012 Gewichtsprozent Bor, optional weitere Legierungselemente wie in Anspruch 1 definiert mit zusammen weniger als 1,5 Gewichtsprozent, den Rest Aluminium sowie unvermeidbare Verunreinigungen enthält, und wobei das Leichtmetallgussbauteil ein Gefüge mit einer mittleren Korngröße von maximal 500 Mikrometern aufweist.

Ein Vorteil des Leichtmetallgussbauteils ist, dass es aufgrund des verhältnismäßig geringen Silizium-Anteils im Wege des Niederdruckgießens herstellbar ist und aufgrund des feinkörnigen Gefüges gute mechanische Eigenschaften, insbesondere im Hinblick auf die Festigkeit, Duktilität, Bruchdehnung und Porosität aufweist.

Die Zugfestigkeit (Rm) des Leichtmetallgussbauteils beträgt vorzugsweise mindestens 270 N/mm² aufweist, insbesondere mindestens 300 N/mm², beziehungsweise mindestens 320 N/mm².

Durch den verhältnismäßig geringen Silizium-Anteil von weniger als 5 Gewichtsprozent ergibt sich eine untereutektische Aluminium-Silizium-Legierung. Das hieraus hergestellte Leichtmetallgussbauteil hat eine höhe Duktilität und Bruchdehnung. Die Bruchdehnung (A5) des Leichtmetallgussbauteils beträgt mindestens 5 %, insbesondere mindestens 8 %. Die Bruchdehnung kann unterhalb der für ein Schmiedeteil üblichen Bruchdehnung liegen, insbesondere unterhalb 12 %.

Das Leichtmetallgussbauteil hat vorzugsweise eine Streckgrenze (Rp0,2) von mindestens 220 N/mm², insbesondere von mindestens 250 N/mm², beziehungsweise von mindestens 280 N/mm².

Vorzugsweise hat das Leichtmetallgussbauteil eine maximale Porosität von weniger als 0,5 %, insbesondere von weniger als 0,1 %. Die niedrige Porosität trägt ebenfalls zu guten Festigkeitseigenschaften und Zähigkeit bei. Das Leichtmetallgussbauteil kann eine Oberflächenrauhigkeit von weniger als 50 Mikrometern aufweisen, insbesondere von weniger als 20 Mikrometern.

Die geringe Oberflächenrauigkeit von weniger als 50 Mikrometern trägt zu besonders guten mechanischen Kennwerten der Oberflächenbeschaffenheit des Bauteils bei. Nach einer bevorzugten Ausgestaltung hat das Leichtmetallgussbauteil in einem Rohgussoberflächenbereich eine Streckgrenze (Rp0,2) von mindestens 280 N/mm², eine Bruchdehnung (A5) von mindestens 8 % sowie eine Zugfestigkeit (Rm) von mindestens 320 N/mm². Dabei ist mit Rohgussoberflächenbereich ein Bereich des nach dem Gießen unbearbeiteten Röhgussbauteils mit einer Tiefe von bis zu 1,0 mm von der Bauteiloberfläche gemeint.

Das Leichtmetallgussbauteil kann nach dem Erstarren einer Wärmebehandlung unterzogen werden, insbesondere einem Lösungsglühen und anschließendem Auslagern. Die Wärmebehandlung trägt zur Verbesserung der gekannten Materialkennwerte bei, insbesondere zur Erhöhung der Festigkeit. Die oben genannten Materialkennwerte beziehen sich insbesondere auf einen Zustand nach erfolgter Wärmebehandlung.

Hauptlegierungselemente der für die Herstellung des Leichtmetallgussbauteils verwendeten Gusslegierung sind Aluminium und Silizium. Insofern kann die Gusslegierung auch als Aluminium-Silizium-Gusslegierung bezeichnet werden.

Die Gusslegierung kann neben Aluminium, Silizium und Mangan noch weitere Legierungselemente beziehungsweise nicht vermeidbare Verunreinigungen beinhalten. Der Anteil an weiteren Legierungselementen und unvermeidbaren Verunreinigungen beträgt weniger als 1,5 Gewichtsprozent bezogen auf das Gesamtgewicht des Leichtmetallgussbauteils, vorzugsweise weniger als 1,0 Gewichtsprozent. Demnach weist die Aluminium-Silizium-Gusslegierung mindestens 93 Gewichtsprozent, vorzugsweise mindestens 95 Gewichtsprozent Aluminium auf.

Grundsätzlich ist es wünschenswert, dass das herzustellende Leichtmetallgussbauteil gute mechanische Eigenschaften, insbesondere eine hohe Festigkeit aufweist. Auf der anderen Seite können festigkeitssteigernde Legierungselemente zu einer erhöhten Korrosionsneigung führen, welche wiederum ungewünscht ist.

Es ist daher insbesondere vorgesehen, dass der Anteil an festigkeitssteigernden Legierungselementen möglichst niedrig ist, damit das Leichtmetallgussbauteil eine hohe Korrosionsbeständigkeit aufweist. Die Korrosionsbeständigkeit sollte derart hoch sein, dass die einschlägigen Korrosionstests für das jeweilige Leichtmetallgussbauteil erfüllt werden. Normierte Korrosionstests sind beispielsweise in EN ISO 9227 oder ASTM B117 beschrieben. Je nach Bauteil sollten auch Korrosionstests, die sich auf die Au-ßenbeanspruchung von Kraftfahrzeugen beziehen, wie der CASS-Test (copper accelerated salt spray test = beschleunigter Kupfer-Salzsprühtest) beziehungsweise der Filiform-Test bei Fahrzeugrädern erfüllt werden. Der CASS-Test wird insbesondere bei beschichteten oder lackierten Bauteilen durchgeführt. Dabei werden die zu prüfenden Bauteile in einer truhenähnlichen Anlage permanent verschiedenen, hoch korrosiven Salznebeln ausgesetzt. Die Prüfung der Filiformkorrosion kann beispielsweise gemäß DIN EN 3665 oder einer vergleichbaren Norm erfolgen.

Die unterkritische Menge an festigkeitssteigernden Legierungselementen hängt von der jeweiligen Legierungszusammensetzung und dem verwendeten Korrosionstest ab, und kann daher nicht in absoluter beziehungsweise konkreter Weise angegeben werden. Deswegen wird hier nur beispielhaft angegeben, dass der Mengenanteil an festigkeitssteigernden Legierungselementen wie Kupfer (Cu), Zink (Zn) und Titan (Ti) insgesamt geringer als ein Gewichtsprozent bezogen auf das Gesamtgewicht des Bauteils sein kann.

In einer Ausgestaltung kann die Aluminium-Gusslegierung Kupfer (Cu) mit einem Maximalgehalt von 1,0 Gewichtsprozent, insbesondere von maximal 0,5 Gewichtsprozent, insbesondere von bis zu 550 ppm (Parts per Million) aufweisen. Es kann auch vorgesehen sein, dass die Gusslegierung beziehungsweise das hieraus hergestellte Bauteil weniger als 250 ppm oder gar kein Kupfer enthält.

In einer Ausgestaltung kann die Aluminium-Gusslegierung Zink (Zn) mit einem Maximalgehalt von 550 ppm (Parts per Million) aufweisen. Es kann auch vorgesehen sein, dass die Gusslegierung beziehungsweise das hieraus hergestellte Bauteil weniger als 250 ppm oder gar kein Zink enthält.

Ein Anteil von 0,07 bis 0,12 Gewichtsprozent Titan
ist in der Gusslegierung beziehungsweise im
hieraus hergestellten Bauteil enthalten.

Die Aluminium-Gusslegierung weist Bor (B) mit einem Gehalt von maximal 0,012 Gewichtsprozent, insbesondere von maximal 0,06 Gewichtsprozent, auf.

Das Titan und das Bor können nach einer Ausgestaltung auch in Form von Titanborid in der Aluminium-Gusslegierung beziehungsweise im hieraus hergestellten Bauteil vorgesehen sein. insbesondere kann die Aluminium-Gusslegierung Titanborid (TiBor) mit einem Anteil von weniger als 30 ppm aufweisen.

Nach einer Ausgestaltung kann die Aluminium-Gusslegierung Strontium (Sr) mit einem Anteil von 100 ppm bis 150 ppm aufweisen.

Nach einer Ausgestaltung kann die Aluminium-Gusslegierung Zinn (Sn) mit einem Anteil von weniger als 250 ppm aufweisen.

Nach einer Ausgestaltung kann die Aluminium-Gusslegierung Nickel (Ni) mit einem Anteil von weniger als 550 ppm aufweisen.

Nach einer Ausgestaltung kann die Aluminium-Gusslegierung Mangan (Mn) mit einem Anteil von weniger als 0,5 Gewichtsprozent aufweisen.

Nach einer Ausgestaltung kann die Aluminium-Gusslegierung Chrom (Cr) mit einem Anteil von weniger als 500 ppm aufweisen, vorzugsweise weniger als 200 ppm aufweisen. Dies beinhaltet insbesondere auch die Möglichkeit, dass kein Chrom in der Aluminium-Gusslegierung beziehungsweise im hieraus hergestellten Bauteil enthalten ist. Dies gilt im Übrigen auch für die übrigen oben genannten Legierungselemente.

Nach einer Ausgestaltung kann die Aluminium-Gusslegierung Eisen (Fe) mit einem Anteil von weniger als 0,7 Gewichtsprozent aufweisen.

Nach einer Ausgestaltung kann die Aluminium-Gusslegierung Mangan (Mn) mit einem Anteil von weniger als 0,15 Gewichtsprozent aufweisen.

Es versteht sich, dass alle genannten Legierungselemente sowohl einzeln oder auch in Kombination mit einem oder mehreren anderen Elementen vorgesehen sein können. Der Rest der Aluminium-Gusslegierung besteht aus Aluminium, Silizium, Magnesium, ferner insbesondere Titan und Bor, und unvermeidbaren Verunreinigungen. Der Gewichtsanteil der übrigen Legierungselemente, das heißt der neben Aluminium, Silizium, Magnesium, Titan und Bor vorhandenen Legierungselemente beträgt weniger als 1,5, insbesondere weniger als 1,0 Gewichtsprozent.

Ein weiterer Vorteil der erfindungsgemäßen Leichtmetallgussbauteile ist, dass diese eine größere Designfreiheit als herkömmliche Leichtmetallgussbauteile und Schmiedeleichtmetallbauteile haben. So können kleinere Querschnitte der Bauteile realisiert werden, beziehungsweise eine aufwendige umformtechnische Nachbearbeitung kann entfallen. Nach einer Ausgestaltung kann das Leichtmetallgussbauteil in fertig hergestelltem Zustand Teilabschnitte aufweisen, die nach dem Gießen mechanisch unbearbeitet, insbesondere mechanisch unverfestigt sind. Die mechanisch unbearbeiteten Teilabschnitte können zumindest in Teilbereichen eine Wandstärke von weniger als 3,0 Millimeter haben.

Nach einer möglichen Ausgestaltung kann das Leichtmetallgussbauteil ein Sicherheits- oder Strukturbauteil, insbesondere ein Fahrzeugrad beziehungsweise eine Fahrzeugfelge für ein Kraftfahrzeug oder dergleichen sein. Dabei versteht es sich, dass das Leichtmetallgussbauteil auch in anderer Form oder für andere Anwendungen als Kraftfahrzeuge gestaltet sein kann, beispielsweise für die Bauindustrie. Vorzugsweise hat das Sicherheits- oder Strukturbauteil ein Gewicht von mindestens 500 Gramm, insbesondere von mindestens 3000 Gramm.

Ein weiterer Vorteil des beschriebenen Gießverfahrens besteht darin, dass hiermit Bauteile mit besonders hoher Festigkeit und einem besonders feinen Gefüge in kurzer Zeit hergestellt werden können. Insbesondere lassen sich mit dem Verfahren Leichtmetallgussbauteile mit einer mittleren Korngröße von weniger als 500 Mikrometern, insbesondere von 200 bis 500 Mikrometern herstellen. Insofern greifen hier die Vorteile des Verfahrens und die Vorteile des gemäß dem Verfahren hergestellten Bauteils ineinander. In diesem Zusammenhang versteht es sich, dass alle im Zusammenhang mit dem Erzeugnis genannten Merkmale und Vorteile auch für das Verfahren gelten, und umgekehrt.

Ein weiterer Vorteil des Verfahrens ist, dass die hergestellten Bauteile durch das Verdichten eine endkonturnahe Form haben, was zu einer hervorragenden Werkstoffausnutzung führt. Weiter weisen die mit dem genannten Verfahren hergestellten Erzeugnisse eine hohe Maßgenauigkeit und Oberflächengüte auf. Die Werkzeugkosten sind gering, da mit einem Werkzeug verschiedene Prozessschritte durchgeführt werden. Das Verfahren eignet sich insbesondere zur Herstellung von Radfelgen für Kraftfahrzeuge, wobei die Herstellung anderer Bauteile selbstverständlich nicht ausgeschlossen ist.

Nach einer bevorzugten Verfahrensführung erfolgt das Gießen der Schmelze bei einer Temperatur deutlich oberhalb der Liquidustemperatur, insbesondere bei einer mindestens 10 % oberhalb der Liquidustemperatur liegenden Gießtemperatur. Beispielsweise kann die aus Aluminium-Gusslegierung bestehende Schmelze bei einer Temperatur von 620°C bis 800°C, insbesondere bei einer Temperatur von 650°C bis 780°C gegossen werden. Das Gießwerkzeug, das auch als Gießform oder Kokille bezeichnet wird, kann eine demgegenüber niedrige Temperatur von beispielsweise unter 300°C aufweisen.

Der für das Gießen der Schmelze in das Gießwerkzeug erforderliche Druck hängt vom Gießverfahren ab, wobei beispielsweise Schwerkraftgießen oder Niederdruckgießen in Frage kommen. Bei Verwendung von Schwerkraftgießen kann der erste Druck beispielsweise der Umgebungsdruck sein, das heißt etwa 0,1 MPa (1 bar). Demgegenüber ist der erste Druck bei Verwendung von Niederdruckgießen entsprechend so hoch, dass die Schmelze durch das Steigrohr in den Formhohlraum des Gießwerkzeugs steigen kann. Beispielsweise kann der Druck beim Niederdruckgießen zwischen 0,3 MPa bis 0,8 MPa betragen (entsprechend 3 bis 8 bar). Der erste Druck ist maximal so groß, wie für ein Niederdruckgießen nötig und sollte vorzugsweise unter 1 MPa liegen.

Das nach dem Füllen des Gießwerkzeugs vorgesehene Druckbeaufschlagen wird bei einem höheren zweiten Druck durchgeführt, der beispielsweise größer als 5 MPa (50 bar), insbesondere mehr als 9 MPa (90 bar) betragen kann. Das Druckbeaufschlagen mit dem zweiten Druck beginnt nachdem die Gießform vollständig mit Schmelze gefüllt ist, insbesondere während die Schmelze anfänglich zum Bauteil erstarrt beziehungsweise wenn die Schmelze beginnend in den Semi-Solid-Zustand übergeht. Der vollständig befüllte Zustand der Gießform kann beim Niederdruckverfahren beispielsweise durch einen Druckstoß am Füllkolben sensiert werden.

Das Druckbeaufschlagen der erstarrenden Schmelze kann beispielswiese bei einer Bauteil-Randschalen-Temperatur unterhalb der Liquiduslinie und/oder oberhalb der Soliduslinie der Leichtmetalllegierung erfolgen. Es ist jedoch auch denkbar, dass der Prozess auch schon vor Erreichen der Liquiduslinie, beispielsweise bei 3% oberhalb der Liquiduslinie, einsetzt. Unter Bauteil-Randschalen-Temperatur wird in diesem Zusammenhang eine Temperatur verstanden, die das Bauteil in einem Randschichtbereich aufweist, beziehungsweise einer aus der Schmelze erstarrenden oder erstarrten Randschale. Die Erstarrung erfolgt von außen nach innen, so dass die Temperatur des erstarrenden Bauteils im Inneren höher liegen, als in der Randsicht, Das Druckbeaufschlagen wird bei einem zweiten Druck durchgeführt, der größer ist als der erste Druck und beispielsweise durch das Eigengewicht des Oberteils auf die Schmelze ausgeübt werden kann.

Zum Verdichten wird ein nochmals höherer dritter Druck aufgebaut und auf das Werkstück ausgeübt, der vorzugsweise mehr als 15 MPa (150 bar) betragen kann. Das Verdichten erfolgt vorzugsweise bei einer Bauteil-Randschalen-Temperatur, die geringer ist als die zweite Temperatur der bereits teilweise beziehungsweise größtenteils erstarrten Leichtmetalllegierung. Eine untere Grenze der dritten Temperatur zur Durchführung des Verdichtens liegt vorzugsweise bei der Hälfte der Solidustemperatur der Metalllegierung. Teilbereiche des Bauteils können auch außerhalb der Temperatur liegen. Während des Verdichtens kann die Temperatur des Bauteils beziehungsweise des Werkzeugunterteils undloder -oberteils mittels entsprechender Temperatursensoren überwacht werden. Das Ende des Umformprozesses kann durch Erreichen einer Endposition der Relativbewegung Oberteil zu Unterteil beziehungsweise Erreichen einer bestimmten Temperatur definiert werden.

Die Schmelze wird hergestellt aus einer Basisschmelze, die zumindest Aluminium enthält, und Kornfeinungsmitteln. Die Kornfeinungsmittel wirken beim Kristallisieren der Leichtmetallschmelze als Keimbildner. Diese Keimbildner haben einen höheren Schmelzpunkt als die abzugießende Leichtmetallschmelze und erstarren daher zuerst bei der Abkühlung. An die Kornfeinungsmittel lagern sich die aus der Schmelze gebildeten Kristalle leicht an. Es entstehen möglichst viele Kristalle, die sich dann im Wachstum behindern, so dass insgesamt ein feines gleichmäßiges Gefüge entsteht. Die Kornfeinungsmittel umfassen einen ersten Kornfeiner aus einer Aluminium-Siliziumlegierung, die einen Anteil an Silizium von maximal 12,5 Gewichtsprozent sowie Aluminium enthält, und einen zweiten Kornfeiner aus einer Aluminium-Titanlegierung, die als Legierungselemente zumindest Titan, Bor und Aluminium enthält. Es ist insbesondere vorgesehen, dass die beiden Kornfeiner aus unterschiedlichen Legerungen zusammengesetzt sind. Die Verwendung der beiden Kornfeiner führt zu einer deutlichen Verbesserung der Gießbarkeit und der Festigkeit des hieraus hergestellten Bauteils.

Die Schmelze enthält, bezogen auf das Gesamtgewicht der gießfertigen Schmelze beziehungsweise des hieraus hergestellten Bauteils, zusammen genommen eine Menge von 0,1 bis 5,0 Gewichtsprozent des ersten Kornfeiners aus der Aluminium-Siliziumlegierung und des zweiten Kornfeiners aus der Aluminium-Titanlegierung.

Die Schmelze der Aluminium-Gusslegierung, beziehungsweise das hieraus hergestellte Leichtmetallgussbauteil, enthält Silizium mit 3,5 bis 5,0 Gewichtsprozent, Magnesium mit 0,2 bis 0,7 Gewichtsprozent, Titan mit 0,07 bis 0,12 Gewichtsprozent, Bor mit maximal 0,012 Gewichtsprozent, optional weitere Legierungselemente mit zusammen weniger als 1,5 Gewichtsprozent, den Rest Aluminium sowie unvermeidbare Verunreinigungen enthält.

Soweit Legierungselemente wie Silizium, Titan, Bor oder andere genannt sind, soll dies im Rahmen der vorliegenden Offenbarung so zu verstehen sein, dass nicht nur die reinen Legierungselemente verwendet werden können, sondern auch Verbindungen mit umfasst sind, welche die jeweils genannten Legierungselemente beinhalten. Der angegebene Anteil an Silizium von maximal 12,5 Gewichtsprozenten bezieht sich auf das Gesamtgewicht des ersten Kornfeiners.

In einer Ausgestaltung kann der erste Kornfeiner Silizium mit 3,0 bis 7,0 Gewichtsprozent, Magnesium mit 0,2 bis 0,7 Gewichtsprozent, Titan mit 0,07 bis 0,12 Gewichtsprozent, Bor mit maximal 0,012 Gewichtsprozent, optional weitere Legierungselemente mit zusammen weniger als 1,5 Gewichtsprozent, den Rest Aluminium sowie unvermeidbare Verunreinigungen enthalten. Dabei beziehen sich die genannten Werte auf das Gesamtgewicht des ersten Kornfeiners. Der erste Kornfeiner kann die gleiche oder eine unterschiedliche Legierungszusammensetzung aufweisen wie die Basisschmelze. Nach einer möglichen Ausgestaltung wird der erste Kornfeiner in geschmolzenem Zustand mit Ultraschall behandelt, so dass beim Erstarren ein globulitisch eingeformter Mischkristall entsteht. Das heißt der im Aluminium gelöste Anteil des Siliziums bildet einen globulitisch eingeformten Mischkristall, Das Erhitzen des Kornfeiners erfolgt insbesondere bis zur Übergangstemperatur zwischen fest und flüssig (semi-solid) oder darüber. Ein weiterer Effekt der Ultraschallbehandlung ist, dass das in der Kornfeinungsschmelze enthaltene Bor beziehungsweise die Boride als Keime dienen, an denen sich Al3Ti anlagert. Beim Abkühlen erstarren die so gebildeten Al3Ti-Partikel im globulitischen Gefüge. Vorzugsweise wird die erste Kornfeinungsschmelze möglichst schnell zur Erstarrung gebracht, das heißt beispielsweise innerhalb von bis zu 10 Sekunden. An den Al3Ti-Partikeln erfolgt später beim Einrühren in die Basisschmelze die Keimbildung.

Der zweite Kornfeiner auf Basis einer Aluminium-Titanlegierung kann insbesondere ein handelsüblicher Kornfeiner sein, wie beispielsweise Al5Ti1B.

Der erste und zweite Kornfeiner können einzeln oder als zusammengesetztes Kornfeinungssystem, in die Basisschmelze eingebracht, wobei der keimbildende erste Kornfeiner und der keimbildende zweite Kornfeiner in der Schmelze vollständig aufgeschmolzen werden. Anschließend wird die daraus resultierende Schmelze, die sich aus der Basisschmelze mit den darin aufgelösten Kornfeinern zusammensetzt, in das Gieß- beziehungsweise Formwerkzeug gegossen.

Nach einer möglichen Verfahrensführung werden der erste und zweite Kornfeiner unmittelbar vor dem Abgießen des jeweiligen Gussbauteils der Basisschmelze zugeführt. In Konkretisierung kann insbesondere vorgesehen sein, dass das Abgießen der Schmelze in das Gießwerkzeug innerhalb von insbesondere maximal fünf Minuten nach dem Einrühren des ersten Kornfeiners und/oder des zweiten Kornfeiners in die Basisschmelze erfolgt. Auf diese Weise liegen die Al3Ti-Partikel des eingerührten Kornfeiners zumindest im Wesentlichen in fester Form vor, so dass die Kornfeinungseffekte erhöht werden.

Eine bevorzugte Verfahrensführung wird nachstehend anhand der Zeichnungsfiguren erläutert. Es zeigt:
- Figur 1: ein erfindungsgemäßes Verfahren zur Herstellung eines Leichtmetallgussbauteils mittels eines Gieß- und Formwerkzeugs mit den Verfahrensschritten S10 bis S50;
- Figur 2: ein Zustandsdiagramm (Phasendiagramm) für eine Metalllegierung zur Herstellung eines Bauteils gemäß dem Verfahren nach Figur 1.

Die Figuren 1 und 2 werden nachfolgend gemeinsam beschrieben. Figur 1 zeigt ein Verfahren zur Herstellung eines Leichtmetallgussbauteils mittels eines Gieß- und Formwerkzeugs in mehreren Verfahrensschritten S10 bis S50.

Als Werkstoff wird eine Leichtmetallgusslegierung verwendet, die zumindest folgende Legierungsbestandteile enthält: 3,5 bis 5,0 Gewichtsprozent Silizium, 0,2 bis 0,7 Gewichtsprozent Magnesium, 0,07 bis 0,12 Gewichtsprozent Titan, ein messbarer Anteil an Bor von bis zu 0,012 Gewichtsprozent, mindestens 93,0 Gewichtsprozent Aluminium sowie unvermeidbare Verunreinigungen. Die Legierung kann ferner in geringen Mengen Spuren von weiteren Elementen wie Kupfer, Mangan, Nickel, Zink, Zinn, und/oder Strontium enthalten.

Eine beispielhafte Legierung kann insbesondere 4,0 Gewichtsprozent Silizium, 0,4 Gewichtsprozent Magnesium, 0,08 Gewichtsprozent Titan, 0,012 Gewichtsprozent Bor, etwa 400 ppm Kupfer (Cu), etwa 400 ppm Zink (Zn), etwa 100 ppm Strontium (Sr), etwa 200 ppm Zinn (Sn), etwa 400 ppm Nickel (Ni), etwa 400 ppm Mangan (Mn), ferner unvermeidbare Verunreinigungen sowie als Rest Aluminium (Al) aufweisen.

Im ersten Verfahrensschritt S10 wird die Schmelze zur Herstellung des Leichtmetallgussbauteils hergestellt. Hierfür wird eine Basisschmelze aus einer Basislegierung hergestellt. In die Basislegierung kann zumindest ein Kornfeiner eingebracht werden, der beim Kristallisieren als Keimbildner wirkt. Konkret kann in einem Beispiel ein erster Kornfeiner aus einer Aluminium-Siliziumlegierung verwendet werden, die einen Anteil an Silizium von maximal 12,5 Gewichtsprozent bezogen auf das Gesamtgewicht der ersten Kornfeinungslegierung enthält. Zusätzlich kann ein zweiter Kornfeiner aus einer Aluminium-Titanlegierung verwendet werden, die als Hauptbestandteil Aluminium und als zusätzliche Legierungselemente zumindest Titan und Bor enthält. Die Kornfeiner werden in die Schmelze der Basislegierung eingebracht, wobei die Kornfeiner aufgeschmolzen werden. Hinsichtlich der Mengenverhältnisse ist insbesondere vorgesehen, dass eine Menge von insgesamt 0,1 bis 5,0 Gewichtsprozent des ersten und zweiten Kornfeiners bezogen auf das Gesamtgewicht des herzustellenden Bauteils eingebracht werden.

Im zweiten Verfahrensschritt S20 wird die Schmelze aus der Leichtmetallgusslegierung in ein Gieß- und Formwerkzeug bei einem niedrigen ersten Druck (P1) eingegossen. Das Gießen kann durch Schwerkraftgießen oder Niederdruckgießen erfolgen, wobei der erste Druck (P1) vorzugsweise unter 1,0 MPa liegt. Die Schmelze wird mit einer Temperatur (T1) oberhalb der Liquidustemperatur gegossen, insbesondere bei einer Temperatur von 650°C bis 780°C. Das Gießwerkzeug, das auch als Gießform oder Kokille bezeichnet wird, kann eine demgegenüber niedrige Temperatur von beispielsweise unter 300°C aufweisen.

Im nachfolgenden Verfahrensschritt S30 erfolgt ein Druckbeaufschlagen der im Formhohlraum befindlichen Leichtmetalllegierung. Hierfür wird zwischen einem Unterteil und einem Oberteil des Gießwerkzeugs ein Druck P2 aufgebaut, der größer ist als 5 MPa (50 bar). Dieser Druck kann beispielsweise durch das Eigengewicht des Oberteils erzeugt werden. Vor dem Druckbeaufschlagen sind alle Öffnungen des Gieß- und Formwerkzeugs zu schließen, damit kein Material ungewünscht aus der Form gepresst wird. Das Druckbeaufschlagen der Schmelze kann in einem Bauteil-Randschalen-Temperaturbereich T2 von um die Liquiduslinie TL bis oberhalb der Soliduslinie TS der Metalllegierung erfolgen, das heißt TS < T2 < TL. Vor der Druckbeaufschlagung ist das Material noch flüssig. Bei Beendigung der Druckbeaufschlagung ist das Material zumindest teilweise erstarrt, das heißt es befindet sich in einem Semi-Solid-Zustand.

Nach dem Druckbeaufschlagen (S30) erfolgt im anschließenden Verfahrensschritt S40 ein Verdichten des aus der Schmelze zumindest größtenteils erstarrten Werkstücks. Das Verdichten wird durch relatives Bewegen des Unterteils zum Oberteil bei einem dritten Druck P3 durchgeführt, der größer als der zweite Druck P2 im Verfahrensschritt S30 ist. Das Verdichten kann durch Pressen des Unterteils in Richtung Oberteil mit hohen Kräften erfolgen. Das Verdichten beginnt vorzugsweise erst, wenn das die Metalllegierung zumindest größtenteils erstarrt ist beziehungsweise im Semi-Solid-Zustand ist. Das Verdichten kann bei einer Bauteil-Randschalen-Temperatur T3 erfolgen, die geringer ist als die Temperatur T2 der Metalllegierung beim Verfahrensschritt Druckbeaufschlagen S30. Als untere Grenze der Temperatur T3 wird die Hälfte der Solidustemperatur TS der Metalllegierung angegeben, das heißt T2 > T3 > 0,5TS. Das Ende des Umformprozesses wird durch das Erreichen einer Endposition der Relativbewegung Oberteil zu Unterteil und das Erreichen einer bestimmten Temperatur definiert. Beim Verdichten erfährt das Bauteil nur einen vergleichsweise geringen Umformgrad von weniger als 15 %, insbesondere von weniger als 10 %, respektive 5 %. Beim Verdichten werden Poren im Bauteil geschlossen, so dass die Gefügestruktur verbessert wird.

Nachdem das Bauteil vollständig erstarrt ist, wird es aus dem Gießwerkzeug entnommen. Anschließend wird das in diesem Zustand auch als Rohgussbauteil bezeichnete Werkstück im Verfahrensschritt S50 mechanisch nachbearbeitet. Das mechanische Nachbearbeiten kann beispielsweise eine spanende Bearbeitung, wie eine Dreh- oder Fräsbearbeitung, oder eine umformende Bearbeitung, wie Abstrecken sein.

Das Leichtmetallgussbauteil kann nach dem Erstarren, vor oder nach dem mechanischen Nachbearbeiten, einer Wärmebehandlung unterzogen werden. Beispielsweise kann das Leichtmetallgussbauteil lösungsgeglüht und anschließend angelassen werden. Durch die Wärmebehandlung können insbesondere die Festigkeitseigenschaften des Bauteils erhöht werden.

Es können weitere übliche Verfahrensschritte wie Qualitätskontrolle, beispielsweise mittels Röntgen, sowie Lackieren folgen.

Mit dem erfindungsgemäßen Verfahren lassen sich Gussrohlinge in mehreren Stufen in derselben Unterform herstellen, durch Gießen (S20), nachfolgendes Druckbeaufschlagen (S30) und nachfolgendes Verdichten/Umformen (S40). Das Druckbeaufschlagen findet oberhalb der Solidustemperatur (flüssig bis Semi-Solid-Zustand) der jeweils verwendeten Legierung statt.

Figur 2 zeigt ein Zustandsdiagramm (Phasendiagramm) für eine Leichtmetalllegierung zur Herstellung eines Bauteils gemäß dem erfindungsgemäßen Verfahren. Auf der X-Achse ist das Anteilsverhältnis einer Metalllegierung (W_{L}) angegeben, die X_{A} % eines Metalls A und Xa % eines Metalls B beinhaltet. Vorliegend ist das Metall A Aluminium und das Metall B Silizium. Durch die genannten Anteile an Aluminium und Silizium ist die heraus gebildete Leichtmetalllegierung untereutektisch, das heißt der Anteil an Silizium (Metall B) ist im Verhältnis zu Aluminium (Metall A) in der Leichtmetalllegierung (W_{L}) so gering, dass ein Gefüge links des Eutektikums (W_{Eu}) entsteht.

Auf der Y-Achse ist die Temperatur (T) angegeben. Das Gießen erfolgt mit einer Temperatur T1 deutlich oberhalb der Liquidustemperatur TL beziehungsweise der Liquiduslinie LL. Der Temperaturbereich T1 ist strichpunktiert dargestellt. Der Temperaturbereich T2 zum Druckbeaufschlagen, welcher vorzugsweise unterhalb der Liquidustemperatur (TL) und oberhalb der Solidustemperatur TS liegt (TL > T2 > TS), ist in Figur 2 mit Schraffur von links unten nach rechts oben dargestellt. In Abhängigkeit der Prozesszeit beim Druckbeaufschlagen (S20) bleibt ein restlicher Umformgrad von weniger als 15% für ein anschließendes Verdichten. Das Verdichten (S30) findet insbesondere in einem Temperaturbereich T3 zwischen der Temperatur T2 und der halben Solidustemperatur 0,5TS statt (T2 > T3 > 0,5 TS). Dieser Bereich ist in Figur 2 von links oben nach rechts unten schraffiert. Optional erfolgt ein mechanisches Nachbearbeiten (S40) bei einer Temperatur T4 unterhalb der Solidustemperatur (T4 < TS).

Das mit dem genannten Verfahren hergestellte Leichtmetallgussbauteil hat ein besonders feinkörniges Gefügte mit einer geringen Porosität sowie gute mechanische Eigenschaften, insbesondere im Hinblick auf die Festigkeit, Duktilität und Bruchdehnung. Das Leichtmetallgussbauteil hat eine maximale Porosität von weniger als 0,5 %, insbesondere von weniger als 0,1 %, und eine Oberflächenrauigkeit (Ra) von weniger als 50 Mikrometern, insbesondere von weniger als 20 Mikrometern. Die Zugfestigkeit (Rm) des Leichtmetallgussbauteils beträgt nach erfolgter Wärmebehandlung mindestens 270 N/mm², insbesondere mindestens 320 N/mm². Die Bruchdehnung (A5) beträgt mindestens 5 %, insbesondere mindestens 8 %. Die Streckgrenze (Rp0,2) beträgt mindestens 220 N/mm², insbesondere mindestens 280 N/mm².

Das Leichtmetallgussbauteil kann in Form eines Sicherheits- oder Strukturbauteils für ein Kraftfahrzeug gestaltet werden, insbesondere als Fahrzeugrad beziehungsweise eine Fahrzeugfelge. Besonders eignet sich das Verfahren zur Herstellung von Sicherheits- oder Strukturbauteilen mit einem Gewicht von mindestens 500 Gramm, insbesondere von mindestens 3000 Gramm, ohne hierauf eingeschränkt zu sein.

Ein Vorteil des beschriebenen Verfahrens ist, dass ein mit diesem hergestelltes Bauteil ein besonders feinkörniges, lunkerarmes Gefüge hat. Dies führt insgesamt zu einer erhöhten Festigkeit des Bauteils. So haben Versuche gezeigt, dass die Zugfestigkeit (Rm) eines erfindungsgemäß hergestellten Bauteils gegenüber auf herkömmliche Weise hergestellten Bauteilen, um mehr als 20 % gesteigert werden konnte. Die Dehngrenze (Rp0,2) konnte sogar um über 40 % gesteigert werden. Insgesamt kann somit bei gleichem Materialeinsatz ein Bauteil mit wesentlich höherer Festigkeit erzeugt werden, oder es kann mit geringerem Materialeinsatz ein leichteres Bauteil hergestellt werden.

## Patentansprüche

1. Verfahren zum Herstellen eines Leichtmetallgussbauteils mit den Schritten:
- Bereitstellen einer Schmelze aus einer Aluminium-Gusslegierung, die Silizium mit 3,5 bis 5,0 Gewichtsprozent, Magnesium mit 0,2 bis 0,7 Gewichtsprozent, Titan mit 0,07 bis 0,12 Gewichtsprozent, Bor mit maximal 0,012 Gewichtsprozent, optional weitere Legierungselemente mit zusammen weniger als 1,5 Gewichtsprozent, den Rest Aluminium sowie unvermeidbare Verunreinigungen enthält, wobei die Schmelze hergestellt wird aus einer Basisschmelze, die Aluminium enthält, einem ersten Kornfeiner aus einer Aluminium-Siliziumlegierung, die einen Anteil an Silizium von maximal 12,5 Gewichtsprozent sowie Aluminium enthält, und einem zweiten Kornfeiner aus einer Aluminium-Titanlegierung, die als Legierungselemente zumindest Titan, Bor und Aluminium enthält, wobei die Schmelze, bezogen auf das Gesamtgewicht, in Summe eine Menge von 0,1 bis 5,0 Gewichtsprozent des Kornfeiners aus der Aluminium-Siliziumlegietung und des Kornfeiners aus der Aluminium-Titanlegierung enthält;
- Gießen der Schmelze in ein Gieß- und Formwerkzeug im Niederdruck-Verfahren bei einem niedrigen ersten Druck (P1), insbesondere mittels Schwerkraftgießen oder Niederdruckgießen,
- nach dem vollständigen Befüllen des Gieß- und Formwerkzeugs, Druckbeaufschlagen der erstarrenden Schmelze in dem Gieß- und Formwerkzeug mit einem zweiten Druck (P2), der größer ist als der erste Druck (P1), und
- wenn die Schmelze zumindest größtenteils zum Bauteil erstarrt ist, Verdichten des aus der Schmelze zumindest größtenteils erstarrten Bauteils in dem Gieß- und Formwerkzeug bei einem dritten Druck (P3), der größer ist als der zweite Druck (P2),
wobei die weiteren Legierungselemente zumindest eines der folgenden sind:
Strontium (Sr) mit 100 bis 150 ppm,
Zinn (Sn) mit weniger als 250 ppm,
Kupfer (Cu) mit weniger als 1,0 Gewichtsprozent, insbesondere weniger als 550 ppm,
Nickel (Ni) mit weniger als 550 ppm,
Titanborid (TiBor) mit weniger als 30 ppm,
Zink (Zn) mit weniger als 550 ppm,
Chrom (Cr) mit weniger als 500 ppm,
Eisen (Fe) mit weniger als 0,7 Gewichtsprozent und
Mangan (Mn) mit weniger als 0,15 Gewichtsprozent.

2. Verfahren nach Anspruch 1,
**dadurch gekennzeichnet,**
**dass** der erste Kornfeiner hergestellt wird durch Erzeugen einer Kornfeinungsschmelze aus der Aluminium-Siliziumlegierung und Behandeln der Kornfeinungsschmelze mit Ultraschall, derart, dass nach dem Erstarren ein globulisch eingeformter Alpha-Mischkristall vorliegt.

3. Verfahren nach einem der Ansprüche 1 oder 2,
**dadurch gekennzeichnet,**
**dass** der erste Kornfeiner und der zweite Kornfeiner durch Einrühren in die Basisschmelze eingebracht werden, insbesondere mit zumindest teilweiser zeitlicher Überschneidung.

4. Verfahren nach einem der Ansprüche 1 bis 3,
**dadurch gekennzeichnet,**
**dass** das Abgießen der Schmelze spätestens fünf Minuten nach dem Einbringen des ersten Kornfeiners und/oder des zweiten Kornfeiners erfolgt.

5. Verfahren nach einem der Ansprüche 1 bis 4,
**dadurch gekennzeichnet,**
**dass** das Gießen bei einer ersten Temperatur (T1) von 620°C bis 800°C, insbesondere bei einer ersten Temperatur von 650°C bis 780°C erfolgt.

6. Verfahren nach einem der Ansprüche 1 bis 5,
**dadurch gekennzeichnet,**
**dass** das Druckbeaufschlagen mit dem zweiten Druck (P2) bei einer zweiten Temperatur (T2) durchgeführt wird, die geringer ist als die erste Temperatur und unterhalb der Liquiduslinie liegt,
wobei das Verdichten mit dem dritten Druck (P3) bei einer dritten Temperatur (T3) durchgeführt wird, die geringer ist als die zweite Temperatur (T2) und die mindestens die Hälfte der Solidustemperatur der Aluminium-Gusslegierung beträgt.

7. Verfahren nach einem der Ansprüche 1 bis 6,
**dadurch gekennzeichnet,**
**dass** das Leichtmetallgussbauteil nach dem Erstarren einer Wärmebehandlung unterzogen wird, insbesondere einem Lösungsglühen und anschließendem Auslagern.

8. Leichtmetallgussbauteil, insbesondere für ein Kraftfahrzeug,
hergestellt mit dem Verfahren nach einem der Ansprüche 1 bis 7, wobei das Leichtmetallgussbauteil 3,5 bis 5,0 Gewichtsprozent Silizium und 0,2 bis 0,7 Gewichtsprozent Magnesium, 0,07 bis 0,12 Gewichtsprozent Titan, maximal 0,012 Gewichtsprozent Bor, optional weitere Legierungselemente wie in Anspruch 1 definiert mit zusammen weniger als 1,5 Gewichtsprozent, den Rest Aluminium sowie unvermeidbare Verunreinigungen enthält, und
wobei das Leichtmetallgussbauteil ein Gefüge mit einer mittleren Korngröße von maximal 500 Mikrometern aufweist.

9. Leichtmetallgussbauteil nach Anspruch 8,
**dadurch gekennzeichnet,**
**dass** das Leichtmetallgussbauteil eine maximale Porosität von weniger als 0,5 % aufweist, insbesondere von weniger als 0,1 %.

10. Leichtmetallgussbauteil nach Anspruch 8 oder 9,
**dadurch gekennzeichnet,**
**dass** das Leichtmetallgussbauteil eine Bruchdehnung (A₅) von mindestens 5 %, eine Streckgrenze (Rp_{0,2}) von mindestens 220 N/mm² und/oder eine Zugfestigkeit (Rm) von mindestens 270 N/mm² aufweist.

11. Leichtmetallgussbauteil nach einem der Ansprüche 8 bis 10,
**dadurch gekennzeichnet,**
**dass** das Leichtmetallgussbauteil eine Oberflächenrauigkeit [Ra] von weniger als 50 Mikrometern aufweist, insbesondere von weniger als 20 Mikrometern.

12. Leichtmetallgussbauteil nach einem der Ansprüche 8 bis 11,
**dadurch gekennzeichnet,**
**dass** das Leichtmetallgussbauteil im Bereich einer Rohgussoberfläche eine Streckgrenze (Rp_{0,2}) von mindestens 280 N/mm², eine Bruchdehnung (A₅) von mindestens 8 % sowie eine Zugfestigkeit (Rm) von mindestens 320 N/mm² aufweist.

13. Leichtmetallgussbauteil nach einem der Ansprüche 8 bis 12,
**dadurch gekennzeichnet,**
**dass** das Leichtmetallgussbauteil in fertig hergestelltem Zustand Teilabschnitte aufweist, die nach dem Gießen mechanisch unbearbeitet, insbesondere mechanisch unverfestigt sind, wobei die mechanisch unbearbeiteten Teilabschnitte eine Wandstärke von weniger als 3,0 Millimeter aufweisen.

14. Leichtmetallgussbauteil nach einem der Ansprüche 8 bis 13,
**dadurch gekennzeichnet,**
**dass** das Leichtmetallgussbauteil ein Sicherheits- oder Strukturbauteil, insbesondere ein Fahrzeugrad eines Kraftfahrzeugs ist, wobei das Sicherheits- oder Strukturbauteil ein Gewicht von mindestens 500 Gramm, insbesondere von mindestens 3000 Gramm aufweist.

## Claims

1. Method for producing a light metal cast component with the steps:
- providing a melt from an aluminium casting alloy that contains silicon with 3.5 to 5.0 weight percent, magnesium with 0.2 to 0.7 weight percent, titanium with 0.07 to 0.12 weight percent, boron with at most 0.012 weight percent, optionally further alloy elements with together less than 1.5 weight percent, the rest aluminium as well as unavoidable impurities, wherein the melt is produced from a base melt that contains aluminium, a first grain refiner of an aluminium-silicon-alloy that contains a proportion of silicon of maximal 12.5 weight percent and aluminium, and a second grain refiner of an aluminium-titanium-alloy that contains as alloy elements at least titanium, boron and aluminium, wherein the melt, in relation to the total weight, contains in total an amount of 0.1 to 5.0 weight percent of the grain refiner of the aluminium-silicon-alloy and of the grain refiner of the aluminium-titanium-alloy;
- casting the melt into a casting- and forming tool by a low-pressure method at a low first pressure (P1), in particular by means of gravity casting or low-pressure casting,
- after completely filling the casting- and forming tool, applying a pressure to the solidifying melt in the casting- and forming tool with a second pressure (P2) that is larger than the first pressure (P1), and
- when the melt is at least mostly solidified to the component, compacting the component, that is at least mostly solidified from the melt, in the casting- and forming tool at a third pressure (P3) that is larger than the second pressure (P2),
wherein the further alloy elements are at least one of:
strontium (Sr) with 100 to 150 ppm,
tin (Sn) with less than 250 ppm,
copper (Cu) with less than 1.0 weight percent, in particular less than 550 ppm,
nickel (Ni) with less than 550 ppm,
titanium boride (TiBor) with less than 30 ppm,
zinc (Zn) with less than 550 ppm,
chromium (Cr) with less than 500 ppm,
iron (Fe) with less than 0.7 weight percent and
manganese (Mn) with less than 0.15 weight percent.

2. Method according to claim 1,
**characterised in**
**that** the first grain refiner is produced by producing a grain refinement melt from the aluminium-silicon-alloy and treating the grain refinement melt with ultrasonic sound, such, that after the solidification a globules-like formed-in alpha-mixed crystal is present.

3. Method according to one of claims 1 or 2,
**characterised in**
**that** the first grain refiner and the second grain refiner are introduced into the base melt by stirring, in particular with at least a partial overlap in time.

4. Method according to anyone of claims 1 to 3,
**characterised in**
**that** the casting of the melt takes place latest five minutes after introduction of the first grain refiner and/or the second grain refiner.

5. Method according to anyone of claims 1 to 4,
**characterised in**
**that** the casting takes place at a first temperature (T1) of 620°C to 800°C, in particular at a first temperature of 650° up to 780°C.

6. Method according to anyone of claims 1 to 5,
**characterised in**
**that** the pressure application with the second pressure (P2) is carried out at a second temperature (T2) that is lower than the first temperature and is below the liquidus line,
wherein the compacting with the third pressure (P3) is carried out at a third temperature (T3) that is lower than the second temperature (T2) and that is at least half of the solidus temperature of the aluminium casting alloy.

7. Method according to anyone of claims 1 to 6,
**characterised in**
**that** the light metal cast component is subjected to a heat treatment after the solidification, in particular a solution heat treatment and subsequent aging.

8. Light metal cast component, in particular for a motor vehicle, produced with the method according to anyone of the claims 1 to 7,
wherein the light metal cast component contains 3.5 to 5.0 weight percent silicon and 0.2 to 0.7 weight percent magnesium, 0.07 to 0.12 weight percent titanium, maximal 0.012 weight percent boron, optionally further alloy elements as defined in claim 1 with together less than 1.5 weight percent, the rest aluminium as well as unavoidable impurities, and
wherein the light metal cast component has microstructure with an average grain size of 500 micrometres at most.

9. Light metal cast component according to claim 8,
**characterised in**
**that** the light metal cast component has a maximal porosity of less than 0.5 %, in particular less than 0.1%.

10. Light metal cast component according to claim 8 or 9,
**characterised in**
**that** the light metal cast component has an elongation at fracture (A₅) of at least 5%, a yield strength (Rp_{0.2}) of at least 220 N/mm² and/or a tensile strength (Rm) of at least 270 N/mm².

11. Light metal cast component according to anyone of claims 8 to 10,
**characterised in**
**that** the light metal cast component has a surface roughness [Ra] of less than 50 micrometres, in particular less than 20 micrometres.

12. Light metal cast component according to anyone of claims 8 to 11,
**characterised in**
**that** the light metal cast component has a yield strength (Rp_{0.2}) of at least 280 N/mm², an elongation at fracture (A₅) of at least 8% and a tensile strength (Rm) of at least 320 N/mm² in the area of a cast blank surface.

13. Light metal cast component according to anyone of claims 8 to 12,
**characterised in**
**that** the light metal cast component has partial portions in the finished state that are mechanically unmachined after the casting, in particular mechanically non-compacted, wherein the mechanically unmachined partial portions have a wall thickness of less than 3.0 millimetres.

14. Light metal cast component according to anyone of claims 8 to 13,
**characterised in**
**that** the light metal cast component is a safety- or structural component, in particular a vehicle wheel of a motor vehicle, wherein the safety- or structural component has a weight of at least 500 grams, in particular at least 3000 grams.

## Revendications

1. Procédé, destiné à fabriquer une pièce coulée en alliage léger, comportant les étapes consistant à :
- mettre à disposition un métal en fusion d'un alliage d'aluminium de fonderie, qui contient du silicium à raison de 3,5 à 5,0 % en poids, du magnésium à raison de 0,2 à 0,7 % en poids, du titane à raison de 0,07 à 0,12 % en poids, du bore à raison d'un maximum de 0,012 % en poids, en option, d'autres éléments alliés, conjointement à raison de moins de 1,5 % en poids, le reste d'aluminium, ainsi que des impuretés inévitables, la métal en fusion étant fabriqué à partir d'un métal en fusion de base, qui contient de l'aluminium, d'un premier affineur de grains en un alliage d'aluminium et de silicium, qui contient une fraction d'un maximum de silicium de 12,5 % en poids, ainsi que de l'aluminium, et d'un deuxième affineur de grains en un alliage d'aluminium et de titane, qui en tant qu'éléments alliés contient au moins du titane, du bore et de l'aluminium, le métal en fusion contenant, en rapport au poids total, en somme une quantité de 0,1 à 5,0 % en poids de l'affineur de grains en alliage d'aluminium et de silicium et de l'affineur de grains en alliage d'aluminium et de titane ;
- couler le métal en fusion dans un outil de coulée et de formage par procédé à basse pression, à une première basse pression (P1), notamment, par coulée par gravité ou coulée à basse pression,
- après le remplissage total de l'outil de coulée et de formage, soumettre le métal en fusion à une pression dans l'outil de coulée et de formage, à une deuxième pression (P2) qui est supérieure à la première pression (P1), et
- une fois que le métal en fusion s'est solidifié au moins majoritairement en une pièce, compacter la pièce solidifiée au moins majoritairement à partir du métal en fusion dans l'outil de coulée et de formage à une troisième pression (P3), qui est supérieure à la deuxième pression (P2),
les autres éléments alliés étant au moins l'un des suivants :
du strontium (Sr), à raison de 100 à 150 ppm,
de l'étain (Sn), à raison de moins de 250 ppm,
du cuivre (Cu), à raison de moins de 1,0 % en poids, notamment de moins de 550 ppm,
du nickel (Ni), à raison de moins de 550 ppm,
du borure de titane (TiBor), à raison de moins de 30 ppm,
du zinc (Zn), à raison de moins de 550 ppm,
du chrome (Cr), à raison de moins de 500 ppm,
du fer (Fe), à raison de moins de 0,7 % en poids et
du manganèse (Mn), à raison de moins de 0,15 % en poids.

2. Procédé selon la revendication 1,
**caractérisé en ce que**
l'on fabrique le premier affineur de grains en créant un métal en fusion d'affinage des grains à partir de l'alliage d'aluminium et de silicium et en traitant le métal en fusion d'affinage des grains aux ultrasons, de telle sorte qu'après la solidification, l'on se trouve en présence d'un cristal mixte alpha à incorporation globulaire.

3. Procédé selon l'une quelconque des revendications 1 ou 2,
**caractérisé en ce que**
l'on incorpore le premier affineur de grains et le deuxième affineur de grains par mélange dans le métal en fusion de base, notamment avec un recoupement temporel au moins partiel.

4. Procédé selon l'une quelconque des revendications 1 à 3,
**caractérisé en ce que**
la coulée du métal en fusion a lieu au plus tard cinq minutes après l'incorporation du premier affineur de grains et/ou du deuxième affineur de grains.

5. Procédé selon l'une quelconque des revendications 1 à 4,
**caractérisé en ce que**
la coulée a lieu à une première température (T1) de 620 °C à 800 °C, notamment à une première température de 650°C à 780°C.

6. Procédé selon l'une quelconque des revendications 1 à 5,
**caractérisé en ce que**
l'on procède à l'exposition à la deuxième pression (P2) à une deuxième température (T2), qui est inférieure à la première température et qui se situe en dessous de la ligne de liquidus,
le compactage à la troisième pression {P3) étant réalisé à une troisième température (T3), qui est inférieure à la deuxième température (T2) et qui s'élève à au moins la moitié de la température de solidus de l'alliage d'aluminium de fonderie.

7. Procédé selon l'une quelconque des revendications 1 à 6,
**caractérisé en ce que**
après sa solidification, l'on soumet la pièce coulée en alliage léger à un traitement thermique, notamment à un traitement thermique en solution avec revenu consécutif.

8. Pièce coulée en alliage léger, destinée notamment à un véhicule automobile,
fabriquée à l'aide du procédé selon l'une quelconque des revendications 1 à 7,
la pièce coulée en alliage léger contenant de 3,5 à 5,0 % en poids de silicium et de 0,2 à 0,7 % en poids de magnésium, de 0,07 à 0,12 % en poids de titane, un maximum de 0,012 % en poids de bore, en option, d'autres éléments alliés, tels que définis dans la revendication 1, à raison de conjointement moins de 1,5 % en poids, le reste d'aluminium, ainsi que des impuretés inévitables, et
la pièce coulée en alliage léger présentant une structure d'une granulométrie moyenne d'un maximum de 500 micromètres.

9. Pièce coulée en alliage léger selon la revendication 8,
**caractérisée en ce que**
la pièce coulée en alliage léger fait preuve d'une porosité maximale de moins de 0,5 %, notamment de moins de 0,1 %.

10. Pièce coulée en alliage léger selon la revendication 8 ou 9,
**caractérisée en ce que**
la pièce coulée en alliage léger fait preuve d'un allongement à la rupture (A₅) d'au moins 5 %, d'une limite d'élasticité (Rp_{0,2}) d'au moins 220 N/mm² et/ou d'une résistance à la traction (Rm) d'au moins 270 N/mm².

11. Pièce coulée en alliage léger selon l'une quelconque des revendications 8 à 10,
**caractérisée en ce que**
la pièce coulée en alliage léger présente une rugosité de surface [Ra] de moins de 50 micromètres, notamment de moins de 20 micromètres.

12. Pièce coulée en alliage léger selon l'une quelconque des revendications 8 à 11,
**caractérisée en ce que**
dans la zone d'une surface de coulée brute, la pièce coulée en alliage léger fait preuve d'une limite d'élasticité (Rp_{0,2}) d'au moins 280 N/mm², d'un allongement à la rupture (A₅) d'au moins 8 %, ainsi que d'une résistance à la traction (Rm) d'au moins 320 N/mm².

13. Pièce coulée en alliage léger selon l'une quelconque des revendications 8 à 12,
**caractérisée en ce que**
à l'état fini, la pièce coulée en alliage léger comporte des sections partielles, qui après la coulée sont mécaniquement non travaillées, notamment mécaniquement non consolidées, les sections partielles mécaniquement non travaillées présentant une épaisseur de paroi de moins de 3,0 millimètres.

14. Pièce coulée en alliage léger selon l'une quelconque des revendications 8 à 13,
**caractérisée en ce que**
la pièce coulée en alliage léger est une pièce de sécurité ou une pièce de structure, notamment une roue de véhicule d'un véhicule automobile, la pièce de sécurité ou de structure présentant un poids d'au moins 500 grammes, notamment d'au moins 3000 grammes.
